# EUROPÄISCHE PATENTANMELDUNG

(11) **EP 2 684 982 A1**
(43) Veröffentlichungstag der Anmeldung: **15.01.2014**
(21) Anmeldenummer: 12175910.4
(22) Anmeldetag: 11.07.2012
(51) Int. Cl.: C23C 28/00, C23C 14/00

(54) **Schutzschicht für eine Komponente einer Strömungsmaschine**

(71) Anmelder: Siemens Aktiengesellschaft, 80333 München (DE)
(72) Erfinder: Barnikel, Jochen, 45470 Mülheim an der Ruhr (DE); Ettler, Manuel, 50171 Kerpen (DE); Schmitz, Friedhelm, 46537 Dinslaken (DE); Schürhoff, Jörg, 45479 Mülheim a.d. Ruhr (DE)

(57) **Zusammenfassung**

Die Erfindung betrifft eine Komponente (1) für eine Dampfturbine, wobei auf die Komponente (1) eine Duplex- bzw. Triplexschicht aufgebracht wird, wobei die Duplexschicht aus einer keramischen Hartstoffschicht (3) und einer metallischen Schicht (4) besteht, die direkt auf die Komponentenoberfläche (2) aufgebracht werden und wobei die Triplexschicht aus einer keramischen Hartstoffschicht (3), einer metallischen Schicht (4) und einer weiteren keramischen Hartstoffschicht (5) besteht, die direkt auf die Komponentenoberfläche (2) aufgebracht werden.

## Beschreibung

Die Erfindung betrifft eine Komponente für eine Strömungsmaschine, insbesondere Dampfturbine, mit einer Komponentenoberfläche.

Schutzschichten für hohe Betriebstemperaturen werden heute im Strömungsmaschinenbau allgemein häufig verwendet. Das Hauptanwendungsgebiet derartiger Hochtemperatur-Schutzschichten findet sich im Bereich thermischer Strömungsmaschinen, insbesondere bei hochbeanspruchten Dampfturbinen-Komponenten. Solche Schutzschichten dienen zur Verlängerung der Lebensdauer der zu schützenden Hochtemperatur-Werkstoffe.

Dampfturbinen-Laufschaufeln werden in Umgebungen eingesetzt, in der sie hohen zentrifugalen Belastungen und Schwingungsbeanspruchungen ausgesetzt sind.

Schwingungsbeanspruchungen nehmen zu, wenn die Laufschaufel-Eigenfrequenzen mit Betriebsdrehzahlen oder anderen vorübergehenden Frequenzen in Resonanz kommen.

Für Komponenten einer Hochdruck- und/oder Mitteldruck-Dampfturbine, wie insbesondere Turbinenschaufeln, die mehr als ca. 600°C heißem Dampf ausgesetzt sind, ergeben sich besondere Anforderungen an die zu verwendenden Werkstoffe. Im Wesentlichen müssen die Werkstoffe, die in thermisch beanspruchten Zonen einer Dampfturbine verwendet werden, zwei Eigenschaften erfüllen. Dies sind zum einen die Oxidationsbeständigkeit und zum anderen die Zeitstandsfestigkeit. Im Grunde genommen sind Werkstoffe bekannt, die solche Anforderungen erfüllen können, wie z.B. Nickel-Basis-Legierungen, die vermehrt zum Einsatz kommen. Allerdings sind solche Werkstoffe vergleichsweise teuer. Daher werden die vorgenannten Werkstoffe durch wesentlich preiswertere Werkstoffe, wie z.B. ferritische 10%-Chromstähle oder ähnliche ersetzt. Der Nachteil solcher ferritischen 10%-igen Chromstähle oder anderer ähnlicher Werkstoffe liegt darin, dass diese keine hinreichende Oxidationsbeständigkeit besitzen und daher ungeeignet sind für manche Anwendungen in der Dampfturbine.

Bisher wurden die thermisch beanspruchten Komponenten in Bereichen, die ca. 600°C heißem Dampf ausgesetzt sind, wie z.B. Hochdruck- bzw. Mitteldruck-Turbinenschaufeln, teilweise aus Nickel-Basis-Legierungen hergestellt. Die etablierten Chromstähle werden in der Regel bei Dampftemperaturen im Bereich von deutlich über 600°C nicht mehr verwendet, da die Oxidationsbeständigkeit solcher Chromstähle in diesem Bereich nicht mehr ausreichend ist.

Es ist Aufgabe der Erfindung, eine geeignete Schutzschicht für eine Komponente einer Strömungsmaschine anzugeben.

Gelöst wird diese Aufgabe durch eine Komponente für eine Strömungsmaschine, insbesondere Dampfturbine, mit einer Komponentenoberfläche, wobei direkt auf die Komponentenoberfläche eine keramische Hartstoffschicht appliziert ist, wobei direkt auf die keramische Hartstoffschicht eine metallische Schicht aufgebracht ist.

Ein wesentliches Merkmal ist, dass auf die Komponente eine Duplexschutzschicht aufgebracht wird, die aus zwei Schichten besteht. Die Komponente weist eine Komponentenoberfläche auf, wobei direkt auf diese Komponentenoberfläche eine keramische Hartstoffschicht angeordnet ist. Wesentlich hierbei ist, dass die keramische Hartstoffschicht direkt auf die Komponentenoberfläche aufgebracht wird, d.h., dass zwischen der Komponentenoberfläche und der keramischen Hartstoffschicht keine Zwischenschicht angeordnet ist. Erfindungsgemäß wird auf diese keramische Hartstoffschicht direkt eine metallische Schicht aufgebracht. Wesentlich ist hierbei auch wiederum, dass zwischen der keramischen Hartstoffschicht und der metallischen Schicht keine weitere Zwischenschicht angeordnet ist. Die Erfindung geht von dem Gedanken aus, dass die erfindungsgemäße Duplexschicht einen verbesserten Oxidationsschutz und eine verbesserte Erosionsbeständigkeit bietet. Das bedeutet, dass der Grundwerkstoff der Komponente nicht zwingend eine Nickel-Basis-Legierung sein muss. Es können vielmehr preiswertere Werkstoffe statt der Nickel-Basis-Legierung verwendet werden.

Vorteilhafte Weiterbildungen sind in den Unteransprüchen angegeben.

In einer ersten vorteilhaften Weiterbildung weist die Komponente folgende Materialien auf:
- Hochtemperaturgeeignete Cr-legierte Stähle für die Anwendung in Strömungsmaschinen, wie z.B. X20Cr13 (1.4021), X22CrMoV12-1 (1.4923), X12CrMoWVNbN10-1-1 (1.4906), 10CrMo9-10 (1.7380).

Die keramische Hartstoffschicht weist vorteilhafterweise folgende Materialien auf:
- CrN
- CrAlN
- TiAlN
- Al₂O₃

In einer weiteren vorteilhaften Weiterbildung weist die metallische Schicht folgende Materialien auf:
- metallische Schicht des Typs MCrAl(Y) oder Ni-basierte Schichten mit mindestens 15% Cr.

In einer wesentlichen vorteilhaften Weiterbildung wird die Duplexschicht zu einer Triplexschicht weitergebildet, indem direkt auf der metallischen Schicht eine zweite keramische Hartstoffschicht aufgebracht ist. Das bedeutet, dass die Komponente nunmehr drei Schichten übereinander aufweist. Wesentliches Merkmal hierbei ist, dass die keramische Hartstoffschicht direkt auf der metallischen Schicht angeordnet ist, d.h. dass zwischen der keramischen Hartstoffschicht und der metallischen Schicht keine weitere Zwischenschicht aufgebracht ist. In einer vorteilhaften Weiterbildung umfasst die zweite keramische Hartstoffschicht folgende Materialien:
- CrN
- CrAlN
- TiAlN
- Al₂O₃

In vorteilhaften Weiterbildungen weisen die Dicken der keramischen Hartstoffschicht, der metallischen Schutzschicht und der zweiten keramischen Hartstoffschicht Dicken im Bereich von 5µm bis 25µm auf.

Die Erfindung wird anhand eines Ausführungsbeispiels nun näher erläutert.

Es zeigen:
- Figur 1: eine erfindungsgemäße Duplex-Schutzschicht;
- Figur 2: eine erfindungsgemäße Triplex-Schutzschicht.

Figur 1 zeigt eine Komponente 1. Diese Komponente ist ausgebildet zur Verwendung in einer Strömungsmaschine. Unter Strömungsmaschine wird bspw. eine Dampfturbine, ein Verdichter oder eine Gasturbine oder weitere thermische Maschinen verstanden. Die Komponente weist eine Komponentenoberfläche 2 auf. Auf diese Komponentenoberfläche 2 wird direkt eine keramische Hartstoffschicht 3 angeordnet. Die keramische Hartstoffschicht 3 wird direkt auf die Komponentenoberfläche angeordnet, d.h. zwischen der keramischen Hartstoffschicht 3 und der Komponentenoberfläche 2 ist keine weitere Schicht angeordnet. Auf die keramische Hartstoffschicht wird direkt eine metallische Schicht 4 angeordnet. Die metallische Schicht 4 wird direkt auf der keramischen Hartstoffschicht 3 angeordnet, d.h. zwischen der metallischen Schicht 4 und der keramischen Hartstoffschicht 3 ist keine weitere Zwischenschicht angeordnet.

Die Komponente weist folgende Materialien auf:
- Hochtemperaturgeeignete Cr-legierte Stähle für die Anwendung in Strömungsmaschinen, wie z.B. X20Cr13 (1.4021), X22CrMoV12-1 (1.4923), X12CrMoWVNbN10-1-1 (1.4906), 10CrMo9-10 (1.7380).

Die keramische Hartstoffschicht weist folgende Materialien auf:
- CrN
- CrAlN
- TiAlN
- Al₂O₃

Die metallische Schicht weist folgende Materialien auf:
- metallische Schicht des Typs MCrAl(Y) oder Ni-basierte Schichten mit mindestens 15% Cr.

Die Ausführungsform gemäß Figur 1 kann als eine Duplexschicht bezeichnet werden, da die Schutzschicht gegen Erosion und Oxidation auf der Komponentenoberfläche 2 zwei Schichten umfasst.

Die Figur 2 zeigt eine Weiterbildung der Komponente aus Figur 1. Die Weiterbildung besteht darin, dass nunmehr auf die metallische Schicht 4 eine zweite keramische Hartstoffschicht 5 aufgebracht ist. Die zweite keramische Hartstoffschicht 3 weist folgende Materialien auf:
- CrN
- CrAlN
- TiAlN
- Al₂O₃

Die keramische Hartstoffschicht 3 wird derart ausgebildet, dass die Dicke der keramischen Hartstoffschicht 3 im Bereich von 5µm bis 25µm liegt.

Die metallische Schicht 4 wird derart ausgebildet, dass die metallische Schicht 4 eine Dicke aufweist, die im Bereich zwischen 5µm und 25µm liegt.

Die zweite keramische Hartstoffschicht 5 wird derart ausgebildet, dass die zweite keramische Hartstoffschicht 5 eine Dicke aufweist, die im Bereich zwischen 5µm bis 25µm liegt.

Die Komponente wird beispielsweise als Turbinenschaufel für eine Dampfturbine ausgebildet. Die Turbinenschaufel kann eine Laufschaufel oder eine Leitschaufel sein. Die Kombination der beiden Schichten umfassend die keramische Hartstoffschicht 3 und die metallische Schicht 4 bilden einen sehr guten Schutz der Komponente 1 gegen Oxidation und bieten auch gleichzeitig eine gute Erosionsbeständigkeit.

Die keramische Hartstoffschicht 3 fungiert dabei in erster Linie als Diffusionsbarriere, die sicherstellt, dass es nicht zur Interdiffusion zwischen Grundwerkstoff der Komponente 1 und der metallischen Schutzschicht 4 kommt. Zusätzlich bietet diese Schicht bereits einen guten Oxidationsschutz. Die metallische Schicht 4 bietet einen sehr guten Oxidations- und Erosionsschutz, insbesondere gegenüber senkrecht auf die Oberfläche treffende Partikel.

Die Triplexschicht wird an besonders durch Erosion belasteten Stellen ausgeführt. Die zweite keramische Hartstoffschicht 5 in der Triplexschicht bietet einen besonders guten Schutz als Erosionsschutz und zusätzlich als Oxidationsschutz.

Die Duplex- und/oder Triplexschichten werden bevorzugt mittels eines PVD-Verfahrens, wobei hier insbesondere SputterVerfahren verwendet werden sollen, aufgebracht.

## Patentansprüche

1. Komponente (1) für eine Strömungsmaschine, insbesondere Dampfturbine, mit einer Komponentenoberfläche (2),
wobei direkt auf die Komponentenoberfläche (2) eine keramische Hartstoffschicht (3) appliziert ist,
wobei direkt auf die keramische Hartstoffschicht (3) eine metallische Schicht (4) aufgebracht ist.

2. Komponente (1) nach Anspruch 1,
wobei die Komponente folgende Materialien aufweist:
- Hochtemperaturgeeignete Cr-legierte Stähle für die Anwendung in Strömungsmaschinen, wie z.B. X20Cr13 (1.4021), X22CrMoV12-1 (1.4923), X12CrMoWVNbN10-1-1 (1.4906), 10CrMo9-10 (1.7380).

3. Komponente (1) nach Anspruch 1 oder 2,
wobei die keramische Hartstoffschicht (3) folgende Materialien aufweist:
- CrN
- CrAlN
- TiAlN
- Al₂O₃.

4. Komponente (1) nach Anspruch 1, 2 oder 3,
wobei die metallische Schicht (4) folgende Materialien aufweist:
- metallische Schicht des Typs MCrAl(Y) oder Ni-basierte Schichten mit mindestens 15% Cr.

5. Komponente (1) nach einem der Ansprüche 1 bis 4,
wobei direkt auf der metallischen Schicht (4) eine zweite keramische Hartstoffschicht (5) aufgebracht ist.

6. Komponente (1) nach einem der Ansprüche 1 bis 5,
wobei die zweite keramische Hartstoffschicht (5) folgende Materialien aufweist:
- CrN
- CrAlN
- TiAlN
- Al₂O₃.

7. Komponente (1) nach einem der Ansprüche 1 bis 6,
wobei die keramische Hartstoffschicht (3) eine Dicke im Bereich von 5µm bis 25µm aufweist.

8. Komponente (1) nach einem der Ansprüche 1 bis 7,
wobei die metallische Schicht (4) eine Dicke im Bereich von 5µm bis 25µm aufweist.

9. Komponente (1) nach einem der Ansprüche 1 bis 8,
wobei die zweite keramische Hartstoffschicht (5) eine Dicke im Bereich von 5µm bis 25µm aufweist.

10. Komponente (1) nach einem der vorhergehenden Ansprüche, ausgeführt als Schaufel für eine Strömungsmaschine.
